# DEMANDE DE BREVET EUROPEEN

(11) **EP 0 488 862 A1**
(43) Date de publication de la demande: **03.06.1992**
(21) Numéro de dépôt: 91403156.2
(22) Date de dépôt: 22.11.1991
(51) Int. Cl.: C25C 1/16, C25C 1/00

(54) **Lutte contre le brouillard acide dans l'extraction électrolytique de métaux**

(30) Priorité: 27.11.1990 GB 9025780
(71) Demandeur: RHONE-POULENC CHEMICALS LIMITED, Watford, Herts WD1 1QM (GB)
(72) Inventeur: Goulding, John Reginald, Dr., Nr Driffield, North Humberside (GB); Clark, Derek, Beverley, North Humberside (GB)
(74) Mandataire: Seugnet, Jean Louis

(57) **Abrégé**

L'invention concerne un procédé pour la récupération électrolytique d'un métal qui consiste à électrolyser une solution acide du métal, la solution contenant, à l'état dissous, un polyélectrolytique anionique ou cationique qui est ionisé dans les conditions d'électrolyse employées et dont la molécule possède un fragment hydrophobe de sorte que la tension superficielle de la surface du bain soit suffisamment réduite pour produire une mousse.

Le procédé selon l'invention est plus particulièrement utilisable dans les procédés de récupération électrolytique du zinc.

## Description

La présente invention concerne les problèmes associés à la formation de brouillard acide au cours de la récupération électrolytique de métaux.

Il est bien connu que l'électrolyse est utilisée tant pour la la galvanoplastie que pour la récupération de métaux. Dans le premier cas, le but est de déposer une couche lisse de métal sur le substrat ; on y parvient généralement en utilisant un bain électrolytique alcalin avec des densités de courant relativement faibles, de manière à déposer une couche de métal lentement et régulièrement. En revanche, dans la récupération électrolytique de la plupart des métaux, on applique des conditions fortement acides avec des densités de courant relativement élevées, car le but est de provoquer le dépôt du métal régénéré sur l'électrode de telle manière qu'il puisse en être facilement détaché par raclage.

Un principal problème associé aux procédés de récupération électrolytique, à la différence des procédés de galvanoplastie, est la formation d'un brouillard acide qui résulte du dégagement de gaz, principalement de l'hydrogène, au cours du processus d'électrolyse. Ce brouillard acide est un danger pour la santé et l'on a tenté de le supprimer par diverses méthodes. Celles-ci ont été aussi bien mécaniques que chimiques. Les traitements chimiques agissent habituellement en créant une couche superficielle de mousse sur l'électrolyte. Cette couche superficielle de mousse recouvre le brouillard et réduit ainsi les risques.

Divers agents tensio-actifs abaissant la tension superficielle ont été proposés à cet effet, y compris des alcane-sulfonates, des éthers d'alkylphénol et de polyglycol et des naphtalène-sulfonates, mais aucun d'entre eux ne s'est montré tout à fait satisfaisant car les conditions requises d'une substance satisfaisante sont très rigoureuses.

On se rendra compte qu'il est important de maîtriser le niveau de mousse car si celle-ci est trop épaisse, elle risque d'emprisonner l'hydrogène qui est libéré. Par contre, si elle est trop mince, elle ne remplit pas sa fonction prévue. En général, la couche de mousse doit avoir une épaisseur d'environ 2 cm. En pratique, il se révèle généralement nécessaire d'utiliser un agent antimousse conjointement à ces agents tensio-actifs afin de parvenir à la hauteur de mousse appropriée. En outre, il a été constaté qu'un grand nombre de ces agents tensio-actifs sont attaqués par la nature fortement acide et oxydante de l'électrolyte tandis que d'autres affectent l'efficacité de la cellule d'électrolyse et la qualité du dépôt métallique. A cet égard, il importe que l'agent moussant n'interfère pas avec le "bord" du dépôt métallique, car ce bord est nécessaire si le dépôt doit être détaché efficacement de l'électrode par des ciseaux mécaniques. Enfin, il est souhaitable que l'agent moussant soit efficace à des températures allant jusqu'à 50°C environ, car il est difficile de maintenir les cellules très au-dessous de cette température, notamment par temps chaud. Il est souhaitable que la concentration atmosphérique d'acide sulfurique (l'acide normalement utilisé) ne soit pas supérieure à 1 mg.m⁻3.

En pratique, l'agent moussant le plus généralement utilisé est la réglisse. Celle-ci produit une mousse robuste, bien maîtrisée, qui n'affecte pas excessivement l'efficacité de la cellule ou la qualité du métal produit. Malheureusement, elle n'est pas efficace comme agent moussant aux températures supérieures à 38°C environ. Cela limite sévèrement son utilisation car il est difficile et coûteux de maintenir la température à cette valeur par temps chaud. On a donc besoin d'une substance qui produise le niveau désirée de mousse et qui soit stable dans les conditions d'électrolyse jusqu'à des 35 températures de l'ordre de 50°C.

Selon la présente invention, on a maintenant découvert que ces résultats peuvent être atteints non par l'utilisation d'agents tensio-actifs classiques abaissant la tension superficielle, mais par l'utilisation d'électrolytes polymères. On pense que ces polyélectrolytes agissent en exerçant un effet d'augmentation de viscosité superficielle sur les lamelles de mousse conjugué à un effet suffisant d'abaissement de la tension superficielle, sans produire d'abondantes quantités de mousse ; l'augmentation de viscosité diminue l'écoulement et, par suite, prolonge la vie de la mousse.

Selon la présente invention, il est fourni un procédé pour la récupération électrolytique d'un métal qui consiste à électrolyser une solution acide du métal, la solution contenant, à l'état dissous, un polyélectrolyte anionique ou cationique qui est ionisé dans les conditions d'électrolyse employées et dont la molécule possède un fragment hydrophobe de sorte que la tension superficielle de la surface du bain soit suffisamment réduite pour produire une mousse. De préférence, le polyélectrolyte possède également un fragment hydrophile qui n'est pas ionisé dans les conditions d'électrolyse ; on pense que ce fragment hydrophile peut améliorer la solubilité du polyélectrolyte.

La présente invention est applicable à la récupération électrolytique de métaux qui peuvent être récupérés dans des conditions acides, typiquement en utilisant l'acide sulfurique. Ces métaux comprennent le cobalt, le nickel, le chrome, le thallium et l'indium et, en particulier, le zinc, le cadmium, le cuivre et le manganèse, par exemple. La description qui suit se réfère en particulier au zinc, mais l'homme de l'art se rendra compte qu'en apportant des modifications de routine l'invention peut s'appliquer aux autres métaux qui peuvent être récupérés en effectuant une électrolyse acide.

Les polyélectrolytes utilisés dans la présente invention sont de préférence ceux dans lesquels les groupes iosinants ne font pas partie du squelette du polymère mais se présentent comme des groupes latéraux. Des polyélectrolytes particulièrement préférés sont les polymères contenant des groupes latéraux sulfonate, généralement dérivés d'acide styrène-sulfonique ou d'un sels de celui-ci en tant que monomère. On notera cependant que le groupement fonctionnel peut être anionique ou cationique. D'autres monomères qui peuvent être utilisés comprennent l'acide vinylsulfonique, l'acide vinylphosphonique, l'acide 2-acrylamidométhylpropane-sulfonique et les 2- et 4-vinylpyridines, et leurs sels, généralement le sel de sodium.

Le poids moléculaire du polyélectrolyte n'est pas particulièrement déterminant ; des valeurs de 10⁴ à 10⁷, notamment de 10⁵ à 10⁶, sont généralement appropriées.

Le polyélectrolyte utilisé dans la présente invention peut être un homopolymère ou un copolymère. On notera que l'équilibre entre l'effet d'abaissement de la tension superficielle et l'effet d'augmentation de viscosité peut être modifié en choisissant les proportions relatives du motif hydrophobe et de tout motif hydrophile qui peut être inclus.

Des monomères hydrophobes appropriés que l'on peut utiliser pour obtenir les copolymères comprennent des hydrocarbures éthyléniquement insaturés qui peuvent être aromatiques, tels que le styrène et les alkylstyrènes, ou aliphatiques tels que les oléfines, par exemple le butène et le diisobutylène. Il est clair que les monomères ne doivent pas contenir de motifs susceptibles d'être attaqués par le milieu d'électrolyse tels que des groupes ester, amide, éther, céto et des atomes d'halogènes.

La présence de fragments hydrophiles dans les polymères améliore la solubilité. Des monomères appropriés de ce type, quine sont pas nécessairement ionisés dans les conditions d'électrolyse, comprennent des acides éthyléniquement insaturés tels que les acides acrylique, méthacrylique, crotonique, itaconique et maléique.

L'homme de l'art reconnaîtra évidemment qu'il est aisé de faire varier les proportions des motifs dans le copolymère pour obtenir les effets de tension superficielle et d'augmentation de viscosité souhaités, ces derniers étant réalisés principalement en ajustant le poids moléculaire du polymère.

Les polymères préférés comprennent ceux dérivés de la 4-vinylpyridine et de l'acide 4-styrène-sulfonique, notamment les copolymères de 4-vinylpyridine et de styrène et un poly(acide 4-styrène-sulfonique) qui est particulièrement préféré.

On notera que ces substances peuvent être préparées en utilisant des techniques classiques de polymérisation telles que la polymérisation en masse, en émulsion, par précipitation et en solution.

Il a été constaté que les polymères préférés non seulement produisent la quantité requise de mousse sans affecter l'efficacité de la cellule ou la qualité du métal, mais également sont sensiblement inattaqués par l'électrolyte. En outre, il a été constaté que ces polymères sont compatibles avec la réglisse, la gélatine (qui favorise la formation d'un dépôt métallique lisse et égal sur l'électrode) et un silicate, qui ont été traditionnellement employés.

Dans la récupération électrolytique du zinc, l'électrolyte contient ordinairement environ 25 à 150 g/l, plus particulièrement 40 à 60 g/l, de zinc et 75 à 250 g/l, plus particulièrement 150 à 180 g/l, d'acide sulfurique libre, en général avec une cathode en aluminium et une anode en plomb contenant, par exemple, 0,5 à 1 % d'argent. D'autre part, pour le cuivre par exemple, on utilise généralement 25 à 30 g/l de cuivre avec une quantité similaire d'acide sulfurique libre. Typiquement, la densité de courant utilisée dans la récupération du zinc est de 300 à 500 ou 600 A/m², généralement avec une tension de cellule de 3,4 à 3,6 V, tandis que pour le cuivre, elle est d'environ 200 A/m². La température de travail est typiquement de 35 à 40°C.

Les quantités de polyélectrolyte utilisées dépendent évidemment dans une certaine mesure de la nature de la substance, mais des quantités de 0,1 à 20 parties par million, notamment de 0,25 à 5 parties par million- sont généralement appropriées.

Les Exemples suivants illustrent davantage la présente invention.

### EXEMPLES

On utilise le milieu synthétique d'électrolyse suivant :

Divers polymères sont ajoutés au milieu d'électrolyse et mis à l'essai. Le pouvoir moussant dynamique est examiné par insufflation de bulles d'air dans le milieu auquel la solution de polymère a été appliquée au moyen d'un distributeur en verre fritté de porosité 3. Pour certains, les propriétés de moussage sont également étudiées par une méthode des normes ASTM (Méthode de la Hauteur de Mousse " Ross-Miles").

L'aptitude d'une mousse à réduire la formation de brouillard acide est estimée qualitativement en maintenant un ruban humide de papier tournesol à environ 3 cm au-dessus de la surface de la mousse soumise au moussage dynamique.

Les résultats obtenus peuvent être trouvés dans les Tableaux suivants qui incluent l'effet du stockage et de la température sur les résultats. Les polymères examinés sont détaillés ci-dessous :
Copoly(4-vinylpyridine/styrène) (teneur en styrène : 10 %), poudre (Aldrich)
Poly(éthylène-imine), solution à 50 % en poids dans l'eau. P.M. moyen = 50 000 à 60 000 (Aldrich).
Poly(éthylène-imine) éthoxylée à 80 %, solution à 37 % en poids dans l'eau. P.M. du polymère de base = 5000 (Aldrich).
Poly( 4-styrène-sulfonate de sodium ), solution à 20 % en poids dans l'eau (Aldrich). P. M. approximatif = 4 x 10⁵.

Sur le Tableau 1, l'épaisseur de mousse en régime permanent est l'épaisseur de mousse obtenue avec un débit d'air d'environ 1 1/min maintenu pendant au moins 30 min. Le terme "fugace" désigne une mousse qui s'effondre (à l'arrêt de l'alimentation en bulles d'air ) en moins de 5 secondes ; le terme "instable" désigne une mousse qui persiste 30 secondes au maximum ; "moyenne" s'applique à une vie de mousse de 5 minutes au maximum ; "stable" indique une durée de vie de mousse allant jusqu'à 1 heure. Dans l'essai concernant la formation de brouillard acide, une barrière "bonne" indique que la couleur du papier tournesol a peu sinon pas du tout varié en 1 minute ; "moyenne" signifie que 2 à 5 taches de couleur isolées se sont développés en 1 minute ; "mauvaise" signifie que de grandes plages de couleur se sont développées en 1 minute.

Le copoly(4-vinylpyridine/styrène) et le poly(4-styrène-sulfonate de sodium) se sont montrés tous deux chimiquement stables dans le milieu d'électrolyse à la température ambiante et ont donné des épaisseurs de mousse dynamiques en régime permanent de 1-3 cm à des concentrations de 0,002-0,01 %. Les mousses constituaient de bonnes couvertures contre la pulvérisation d'acide. Au stockage, le copoly(4-vinylpyridine/styrène) a perdu progressivement son pouvoir moussant, tandis que le polysulfonate n'a pas été affecté. De même, le pouvoir moussant du polymère de vinylpyridine a diminué progressivement à 45°C (bien qu'il soit resté efficace pendant au moins 40 heures en étant ajouté à un pourcentage de 0,01 %) et a diminué rapidement (>24 h) à 55°C. Le poly(4-styrène-sulfonate de sodium) n'a pas été affecté par un stockage à 55°C pendant 2 jours, la mousse continuant à former une bonne barrière contre le brouillard acide.

La poly(éthylène-imine) et la poly(étylène-imine) éthoxylée à 80 % n'avaient pas d'effet sur les propriétés de moussage du milieu. Il est également apparu qu'une oxydation par le milieu se produisait à la température ambiante, comme révélé par la disparition de couleur (sans précipité) pour les solutions plus concentrées (0,1%).

D'après le Tableau 2, on peut voir que les deux agents tensio-actifs non polymères offrent un moussage beaucoup plus important et des mousses bien plus stables.

Des essais à l'échelle réelle ont montré que des quantités bien plus faibles des polyélectrolytes sont efficaces. Ainsi, on a constaté que le poly(4-styrène-sulfonate de sodium) agit de façon satisfaisante dans une installation en vraie grandeur à une concentration de 1 partie par million.

Dans les exemples suivants, on utilise toujours le même milieu d'électrolyse décrit en détail ci-dessus dans les exemples précédents et le pouvoir moussant est également examiné par insufflation de bulles d'air dans le milieu auquel la solution de polymère a été appliquée au moyen d'un distributeur en verre fritté de porosité 3.

Tous les polymères sont introduits dans le milieu d'électrolyse en solution aqueuse à 20 % en poids.

### Première série d'essais :

On introduit différents polymères comportant des parties hydrophiles et non ionisés dans les conditions électrolytiques.

La concentration en poids du polymère dans le milieu d'électrolyse est de 10 p.p.m. (parties par milion).

Les résultats obtenus sont rassemblés dans le tableau 3 ci-après

90:10 veut dire dans le cas par exemple du copoly(4-styrène sulfonate de sodium/acide acrylique), un copolymère comportant 90 % en poids de 4-styrène sulfonate de sodium et 10 % en poids d'acide acrylique.

Du tableau 3, il apparaît que la hauteur de mousse peut être réglée par la sélection de comomères hydrophiles non ionisés.

### Deuxième série d'essais :

On introduit différents polymères comportant des parties hydrophobes à la concentration de 10 p.p.m. Les résultats obtenus sont rassemblés dans le tableau 4 ci-après.

Du tableau 4, il pparaît que la hauteur de la mousse peut être réglée par l'incorporation d'un comonomère hydrophobe.

### Troisième série d'essais :

On introduit différents polymères à une concentration de 10 p.p.m. comportant plusieurs espèces ionisées.

Les résultats obtenus sont rassemblés dans le tableau 5 ci-après.

Il ressort du tableau 5 que l'on peut régler la hauteur de la mousse en copolymérisant plusieurs espèces ionisées sous les conditions électrolytiques. Comme on pouvait le prévoir, l'effet n'est pas aussi important qu'avec des comonomères non ionisés.

### Quatrième série d'essais

On introduit le même polymère, à savoir le poly(4-styrène sulfonate de sodium) à une concentration de 40 p.p.m., mais présentant des poids moléculaires différents. Les résultats sont rassemblés dans le tableau 6 ci-après.

Du tableau 6, il apparaît qu'on peut contrôler la hauteur de mousse et sa stabilité, en règlant le poids moléculaire du polymère.

En faisant varier les paramètres illustrés dans les 4 séries d'essais ci-dessus, on voit que l'on peut choisir un polymère qui soit adapté à l'obtention d'une hauteur de mousse et d'une stabilité de mousse optimum pour un système donné.

## Revendications

1. Un procédé pour la récupération électrolytique d'un métal qui consiste à électrolyser une solution acide du métal, la solution contenant, à l'état dissous, un polyélectrolyte anionique ou cationique qui est ionisé dans les conditions d'électrolyse employées et dont la molécule possède un fragment hydrophobe de sorte que la tension superficielle de la surface du bain soit suffisamment réduite pour produire une mousse.

2. Un procédé selon la revendication 1, dans lequel le métal est le zinc.

3. Un procédé selon la revendication 1 ou 2, dans lequel le polyélectrolyte possède un fragment hydrophile qui n'est pas ionisé dans les conditions d'électrolyse.

4. Un procédé selon l'une quelconque des revendications 1 à 3, dans lequel les groupes ionisants dudit polyélectrolyte ne font pas partie du squelette du polymère.

5. Un procédé selon la revendication 4, dans lequel le polyélectrolyte contient des groupes sulfonate latéraux.

6. Un procédé selon l'une quelconque des revendications 1 à 4, dans lequel le polyélectrolyte est dérivé d'acide styrène-sulfonique, d'acide vinylsulfonique, d'acide vinylphosphonique, d'acide 2-acrylamidométhylpropane-sulfonique ou de 2- ou 4-vinylpyridine, ou d'un sel de ceux-ci.

7. Un procédé selon l'une quelconque des revendications précédentes, dans lequel le fragment hydrophobe est dérivé de styrène, d'un alkylstyrène ou d'une oléfine aliphatique.

8. Un procédé selon l'une quelconque des revendications 3 à 7, dans lequel le fragment hydrophile est dérivé d'acide acrylique, méthacrylique, crotonique, itaconique ou maléique.

9. Un procédé selon la revendication 1 ou 2, dans lequel le polyélectrolyte est un copolymère de 4-vinylpyridine et de styrène ou un poly(acide 4-styrène-sulfonique).

10. Un procédé selon l'une quelconque des revendications précédentes, dans lequel le polyélectrolyte est présent en une quantité de 0,25 à 5 parties par million.

11. Un procédé selon l'une quelconque des revendications précédentes, dans lequel le polyélectrolyte a un poids moléculaire de 10⁴ à 10⁷.
